# DEMANDE DE BREVET EUROPEEN

(11) **EP 0 237 451 A1**
(43) Date de publication de la demande: **16.09.1987**
(21) Numéro de dépôt: 87420063.7
(22) Date de dépôt: 04.03.1987
(51) Int. Cl.: D02G 3/04, D02G 3/44, D03D 15/12

(54) **Matière fibreuse à base de fibres d'aramide à résistance améliorée**

(30) Priorité: 11.03.1986 FR 8603859
(71) Demandeur: "S.A. SCHAPPE" Société Anonyme dite:, F-01230 Saint Rambert en Bugey (FR)
(72) Inventeur: Guevel, Jean, Viriat (FR); Francois, Marc, Ecully (FR); Bontemps, Guy, Tenay (FR)
(74) Mandataire: Maureau, Philippe

(57) **Abrégé**

Q Cette matière fibreuse est essentiellement constituée d'un mélange de fibres d'aramide bas module et de fibres d'aramide haut module, avec une teneur en fibres aramide haut module se situant entre 20 et 25% du poids total du mélange.

Une partie des fibres aramide bas module est éventuellement remplacée par des fibres de viscoce non feu.

Application de cette matière fibreuse à la réalisation de vêtements de protection contre les agressions thermiques.

## Description

La présente invention concerne une matière fibreuse à base de fibres d'aramide, à résistance améliorée.

Les fibres d'aramide sont des fibres à base de polyamide aromatique qui sont très utilisées dans les domaines techniques où l'on recherche des performances mécaniques et thermiques élevées.

Un emploi tout indiqué pour ces fibres est le domaine des vêtements de protection contre les agressions thermiques.

Or, on sait que l'ensemble des fibres aramides peut être classé en deux catégories :
- les fibres dites haut module, à hautes performances mécaniques et thermiques ;
- les fibres dites bas module, présentant de bonnes performances thermiques et bénéficiant d'un excellent toucher textile ; malheureusement, leur résistance mécanique est faible, et elles présentent, de plus, une mauvaise résistance à l'abrasion.

Les fibres dites de haut module sembleraient donc plus désignées pour la réalisation de vêtements de protection ; malheureusement, quand elles sont employées seules, elles ne permettent pas d'obtenir un confort au porter satisfaisant ; d'autre part, elles ne présentent pas d'affinité pour les colorants et, de ce fait, leur aspect ne peut être modifié par teinture.

La Demanderesse a découvert qu'il était possible de renforcer, de façon spectaculaire, les propriétés mécaniques des filés de fibres d'aramide bas module, si on leur adjoignait une quantité relativement faible, se situant au-dessus de 20 % et, de préférence, entre 20 et 25 %, de fibres d'aramide haut module.

L'augmentation de la résistance des filés obtenus à partir de ce mélange de fibres est tout à fait surprenante, puisqu'elle atteint et dépasse même 40 % par rapport à la résistance des filés de fibres aramide bas module employés seuls.

Selon un autre mode de réalisation de l'invention, on remplace une partie des fibres aramide bas module par des fibres de viscose dite "viscose non feu", ce qui élargit encore le domaine d'application du mélange selon l'invention aux vêtements de protection contre les agressions thermiques.

La matière fibreuse comporte environ 47 % de fibres d'aramide bas module, environ 30 % de fibres de viscose non feu et environ 23% de fibres d'aramide haut module.

Les fibres d'aramide, qu'il s'agisse de fibres d'aramide haut module ou de fibres d'aramide bas module, sont avantageusement obtenues par craquage de filaments à une hauteur moyenne de 110 mm.

Cette transformation des filaments continus s'effectue selon un procédé de craquage par étirage et rupture contrôlée ; elle est effectuée sur des câbles de multifilaments de fibres unitaires, dont le titre se situe entre 0,8 et 6 dtex. On obtient ainsi des fibres longues, ce qui permet de filer une très large gamme de titres entre 1/1 (1000tex) et 200/1 (5tex).

Le mélange intime des fibres ainsi obtenues, auxquelles on rajoute éventuellement la viscose non feu sous forme de fibres coupées de 80 mm, s'effectue par tout procédé connu en soi, en amont de la préparation.

Les opérations complémentaires de finition, telles que le retordage ou le câblage, sont ensuite effectuées sur les produits obtenus.

On dispose ainsi d'une matière fibreuse extrêmement intéressante, puisqu'elle présente les principaux avantages des fibres d'aramide bas module, parmi lesquels on peut citer le confort au porter et l'aptitude à la teinture, des propriétés de résistance améliorée, et ceci tout en conservant les excellentes propriétés de résistance aux expositions thermiques, ainsi qu'à certains produits chimiques, ce qui la rend tout à fait adaptée à la réalisation de vêtements de protection contre les agressions thermiques.

## Revendications

1- Matière fibreuse à base de fibres d'aramide, caractérisée en ce qu'elle est essentiellement constituée d'un mélange de fibres d'aramide bas module et de fibres d'aramide haut module, avec une teneur en fibres aramide haut module se situant entre 20 et 25 % du poids total du mélange.

2- Matière fibreuse selon la revendication 1, caractérisée en ce qu'une partie des fibres aramide bas module est remplacée par des fibres de viscose non feu.

3- Matière fibreuse selon la revendication 2, caractérisée en ce qu'elle comporte environ 47 % de fibres d'aramide bas module, environ 30 % de fibres de viscose non feu et environ 23 % de fibres d'aramide haut module.

4- Matière fibreuse selon l'une des revendications 1 à 3, caractérisée en ce que les fibres d'aramide sont obtenues par craquage de filaments à une hauteur moyenne de fibres de 110 mm.

5- Matière fibreuse selon l'une des revendications 1 à 3, caractérisée en ce que la viscose non feu se présente sous forme de fibres coupées d'environ 80 mm.

6- Matière fibreuse selon l'une des revendications 1 à 5, caractérisée en ce que le mélange intime est réalisé en amont de la préparation.

7- Application de la matière fibreuse selon l'une quelconque des revendications 1 à 6 à la réalisation de vêtements de protection contre les agressions thermiques.
